# EUROPÄISCHE PATENTSCHRIFT

(11) **EP 0 065 806 B1**
(45) Veröffentlichungstag und Bekanntmachung des Hinweises auf die Patenterteilung: **21.11.1985**
(21) Anmeldenummer: 82200615.1
(22) Anmeldetag: 19.05.1982
(51) Int. Cl.: H01C 7/10, C04B 35/00

(54) **Spannungsabhängiger Widerstand und Verfahren zu seiner Herstellung**
Voltage-dependent resistor and its manufacturing process
Résistance dépendant de la tension et procédé pour sa fabrication

(30) Priorität: 29.05.1981 DE 3121289
(43) Veröffentlichungstag der Anmeldung: 01.12.1982
(73) Patentinhaber: Philips Patentverwaltung GmbH, 22335 Hamburg (DE); Philips Electronics N.V., 5621 BA Eindhoven (NL)
(72) Erfinder: Hennings, Detlev, Dr., D-5100 Aachen (DE); Schnell, Axel, Dr., D-5100 Aachen (DE); Schreinemacher, Herbert, D-5100 Aachen (DE)
(74) Vertreter: Nehmzow-David, Fritzi-Maria

## Beschreibung

Die Erfindung betrifft einen spannungsabhängigen Widerstand mit einem keramischen Sinterkörper auf Basis eines polykristallinen, mit einer geringen Menge eines Metalloxids zur Erzeugung einer N-Typ-Leitfähigkeit dotierten Erdalkalimetalltitanats mit auf einander gegenüberliegenden Flächen angebrachten Elektroden und ein Verfahren zur Herstellung eines solchen Widerstandes.

Aus der deutschen Patentanmeldung P 30 19 969.0 ist ein spannungsabhängiger Widerstand bekannt, der auf N-dotiertem Strontiumtitanat basiert, welchem vor dem Sintern eine geringer Anteil einer Bleigermanat-Phase zugesetzt wurde, die zur Ausbildung von isolierenden Korngrenzschichten im polykristallinen Gefüge des Sinterkörpers führt. Dieser bekannte Widerstand ist wegen seiner relativ hohen Einsatzfeidstärke - eine Stromdichte z. B. von etwa 3 mAlcm² ergibt sich erst bei Feldem von etwa 6 kV/cm - nur begrenzt einsetzbar; er ist z. B. nicht geeignet für moderne Halbleiter-Schaltkreise, die mit niedrigen Spannungen arbeiten.

Der Erfindung liegt die Aufgabe zugrunde, einen spannungsabhängigen Widerstand nach dem Oberbegriff des Anspruches und ein Verfahren zu seiner Herstellung derart auszubilden, daß ein spannungsabhängiger Widerstand mit niedriger Einsatzfeldstärke erhalten wird.

Diese Aufgabe wird erfindungsgemäß dadurch gelöst, daß der Sinterkörper aus einem Erdalkalimetalltitanat mit Perowskitstruktur der allgemeinen Formel besteht, worin bedeuten :
A = Erdalkalimetall ;
SE = Seltenerdmetall;
Me = Metall mit einer Wertigkeit von 5 oder mehr;
0.000 5 < x < Löslichkeitsgrenze in der Perowskitphase ;
y = 0,001 bis 0,02

und daß der Sinterkörper an seinen Korngrenzen durch Eindiffusion eines Metalloxids oder mindestens einer Metalloxid-Verbindung gebildete Isolierschichten enthält, wobei das Metalloxid oder die Metalloxid-Verbindung einen niedrigeren Schmelzpunkt hat als die Perowskitphase, die polykristalline Perowskitphase an deren Kornrandschichten gut benetzt und bei bei Betrieb des Bauelementes auftretenden Feldstärken reversible Durchbruchserscheinungen zeigt.

Ein Verfahren zur Herstellung eines spannungsabhängigen Widerstandes mit einem keramischen Sinterkörper auf Basis eines polykristallinen, mit einer geringen Menge eines Metalloxids zur Erzeugung einer N-Typ-Leitfähigkeit dotierten ErdalkaLimetalftitanats ist dadurch gekennzeichnet, daß zunächst der Sinterkörper mit Perowskitstruktur in reduzierender Atmosphäre hergestellt wird, daß dieser Sinterkörper anschließend an seiner Oberfläche zur Bildung einer Isolierschicht an den Kornrandschichten der polykristallinen Perowskitphase mit einer mindestens ein Metalloxid oder eine Metalloxid-Verbindung enthaltenden Suspension bedeckt wird, wobei das Metalloxid oder Metalloxid-Verbindung einen niedrigeren Schmelzpunkt hat als die Perowskitphase, die polykristalline Perowskitphase an deren Kornrandschichten gut benetzt und bei bei Betrieb des Bauelementes auftretenden Feldstärken reversible Durchbruchserscheinungen zeigt, wonach der Sinterkörper in oxidierender Atmosphäre, vorzugsweise in Luft, bei einer Temperatur, die über dem Schmelzpunkt der Suspensionskomponente(n) liegt, getempert wird.

Der spannungsabhängige Widerstand gemäß der Erfindung zeichnet sich durch eine um den Faktor 10 niedrigere Einsatzfeldstärke gegenüber dem bekannten spannungsabhängigen Widerstand aus. Hierfür sind mehrere Faktoren von Bedeutung : einmal, daß der Sinterkörper unter Einfluß eines geringen Ti0₂-Überschusses hergestellt wird und zum anderen, daß er durch Eindiffusion eines in bezug auf den Sinterkörper relativ niedrig schmelzenden Metalloxids oder einer in bezug auf den Sinterkörper relativ niedrig schmelzenden Metalloxid-Verbindung gebildete Isolierschichten hat. Diese Isolierschichten können von der Randzone des Sinterkörpers über die Dicke des Sinterkörpers einen Gradienten aufweisen. Der Ti0₂-Überschuß des Ausgangsmaterials für den Sinterkörper führt neben den Sinterbedingungen, im wesentlichen ist hier an die Sintertemperatur zu denken, und neben der Konzentration der Dotierung zu einem Kornwachstum. Die Korngröße der polykristallinen Struktur hat einen entscheidenden Einfluß auf die Einsatzfeldstärke des spannungsabhängigen Widerstandes (im folgenden Varistor genannt). Je geringer die Korngröße, desto höher ist im allgemeinen die Einsatzfeldstärke. Hierin liegt ein entscheidender Vorteil gegenüber dem bekannten spannungsabhängigen Widerstand, bei dem ein nur geringes Kornwachstum möglich ist. Es ist jedoch darauf hinzuweisen, daß bei zu niedriger Einsatzspannung der Stromindex β des Varistors immer ungünstigere Werte annimmt. Der Stromindex β ergibt sich aus der Formel U = C . I_{ß}, worin bedeuten :
I = Strom durch den Varistor in Ampere; U = Spannungsabfall am Varistor in Volt; C = geometrieabhängige Konstante ; sie gibt die Spannung an bei I = 1 A (in praktischen Fällen kann sie Werte zwischen 15 und einigen tausend annehmen) ; ß = Stromindex, Nichtlinearitätskoeffizient oder Regelfaktor. Er ist materialabhängig und ist ein Maß für die Steilheit der Strom-Spannungs-Kennlinie. Vorzugsweise soll der β-Wert so klein wie möglich sein, weil bei einem kleinen Wert für β starke Stromänderungen nur zu kleinen Spannungsänderungen am Varistor führen.

Nach einer vorteilhaften Weiterbildung der Erfindung wird das Erdalkalimetalltitanat durch Umsetzung von SrC0₃ mit Ti0₂ im molaren Verhältnis 1 : 1,001 bis 1 : 1,02 unter Zusatz der dotierenden Metalle in Form ihrer Oxide in einer Menge von 0,05 bis maximal 60 Mol% des zu substituierenden Bestandteiles nach Aufmahlen und Vorsintern 15 h bei 1 150 °C in Luft gebildet.

Nach Mahlen und Granulieren dieses Sintergutes und anschließendem Verpressen des Mahlgutes zu einem für einen Widerstand geeigneten Formkörper wird dieser nach einer weiteren vorteilhaften Ausgestaltung der Erfindung 4 h bei einer Temperatur von 1. 460 °C in einer reduzierenden Atmosphäre bestehend aus mit Wasserdampf gesättigtem Mischgas aus 90 Vol.% N₂ und 10 Vol.% H₂ gesintert.

Nach weiteren vorteilhaften Ausgestaltungen der Erfindung werden als dotierendes Metalloxid La₂0₃, Nb₂0₅ oder W0₃ und als einzudiffundierendes Metalloxid Bi₂0₃ oder als einzudiffundierende Metalloxid-Verbindung Bleigermanat Pb₅Ge₃O₁₁ eingesetzt.

La³⁺⁻, Nb^{s+-} und W⁶⁺-lonen haben sich als besonders geeignet erwiesen für die N-Dotierung. Es sind jedoch auch andere Dotierungen denkbar, z. B. andere Seltenerdmetallionen wie Sm³⁺ oder aber auch Y³⁺ ; anstelle von Nb⁵⁺ sind Ta⁵⁺, As⁵⁺ oder Sb⁵⁺ und anstelle von W⁶⁺ sind Mo⁶⁺ und U⁶⁺ einsetzbar.

Je nach ihrem lonenradius werden die Dotierungsionen entweder auf Sr- oder Ti-Plätzen im Perowskitgitter eingebaut. Durch einschlägige Untersuchungen wurde nachgewiesen, daß sich das Große La³⁺⁻lon (r_{La3+}= 0,122 nm) auf einem Sr-Platz (rₛᵣ₂₊ = 0,127 nm) einbaut. Durch analoge Studien mit PbTi0₃ konnte nachgewiesen werden, daß sich das kleinere Nb⁵⁺-lon (r_{Nb5+}. = 0,069 nm) auf Ti-Plätzen (rr₄+ = 0,064 nm) einbaut. Beim W⁶⁺-lon (rw., = 0,062 nm) kann man entsprechend annehmen, daß es sich ebenfalls auf Ti-Plätzen einbaut.

Nur wenn die Sinterung des Sinterkörpers in einer reduzierenden Atmosphäre erfolgt, tragen die Donatorladungen direkt zur Leitfähigkeit bei. Dieser Zustand wird als Elektronenkompensation bezeichnet. Die chemische Charakterisierung derartig elektronenkompensierter, halbleitender Perowskitproben mit N-Dotierung lautet für die Dotierungen der vorliegenden Keramik

(^{.} = Symbol für Donatorelektron). Wird auf die Sinterkörper nach der Sinterung eine Suspension mit mindestens einem, in bezug auf den Sinterkörper relativ niedrig schmelzenden Metalloxid oder mindestens einer, in bezug auf den Sinterkörper relativ niedrig schmelzenden Metalloxid-Verbindung, z. B. Bi₂0₃ oder Bleigermanat Pb₅Ge₃O₁₁, in einem organischen Bindemittel aufgebracht und unter oxidierenden Bedingungen bei Temperaturen um oder oberhalb 900 °C eingebrannt, so diffundiert das aufgebrachte, geschmolzene Metalloxid oder die Metalloxid-Verbindung vorzugsweise entlang den Korngrenzen in die halbleitende Keramik ein und erzeugt dort hochisolierende Kornrandschichten.

Anhand der Zeichnung werden Ausführungsbeispiele der Erfindung beschrieben und in ihrer Wirkungsweise erläutert. Es zeigen :
Figuren 1 und 2 Strom-Spannungs-Kennlinien von unterschiedlichen Varistoren gemäß der Erfindung ;
Figur 3 Kurve der Temperaturabhängigkeit der Spannung über einem Varistor gemäß der Erfindung bei 1 mA und 30 mA.

In Fig. 1 ist die Strom-Spannungs-Kennlinie eines Varistors der Zusammensetzung Sr(Ti_{0,996}W_{0,004})O₃.0.01TiO₂ und einer eindiffundierten Phase aus Pb₅Ge₃O₁₁ dargestellt. Aufgetragen ist die Stromdichte in mA/cm² gegen die Feldstärke über dem Bauelement in kV/cm (Dicke des Sinterkörpers 400 µm ; Durchmesser des Sinterkörpers 5 mm = 0,196 cm²). Aus Fig. 1 geht hervor, daß sich bereits bei relativ niedrigen Feldern von ca. 0,7 kV/cm eine Stromdichte von ca. 3 mA/cm² ergibt. Der gefundene Varistor zeichnet sich daher im Vergleich zum bekannten Varistor durch eine um einen Faktor > 10 niedrigere Einsatzfeldstärke aus. Damit wird der vorliegende Varistor einsatzfähig besonders für moderne Halbleiterschaltkreise, die mit niedrigen Spannungen arbeiten. Ein vergleichbares Verhalten findet sich auch bei Nb- und La-dotierten SrTi0₃-Varistoren gemäß der Erfindung.

Fig. 2 zeigt die Strom-Spannungs-Kennlinie eines Varistors der Zusammensetzung Sr(Ti_{0,996}W_{0,004})O₃^{.} 0,01TiO₂ mit einer eindiffundierten Phase aus Bi₂O₃. Aufgetragen ist der Strom in mA gegen die Spannung in Volt. Der negative Kennlinienbereich beginnt ab etwa 17 mA.

In Fig. 3 ist die Spannung über einem Varistor der Zusammensetzung Sr(Ti_{0,996}W_{0,004})O₃^{.} 0,0TiO₂ mit einer eindiffundierten Phase aus Bi₂O₃ bei 1 mA und 30 mA in Abhängigkeit von der Temperatur dargestellt. Der Sinterkörper dieses Varistors hatte eine Dicke von 400 µm und einen Durchmesser von 5 mm = 0,196 cm2.

Im folgenden wird die Herstellung von spannungsabhängigen Widerständen gemäß der Erfindung beschrieben :

### 1. Herstellung der keramischen Sinterkörper :

Als Ausgangsmaterialien für den keramischen Sinterkörper wurden SrC0₃, Ti0₂ und als dotierende Metalloxide La₂O₃ oder Nb₂O₅ oder W0₃ verwendet. Bei der Präparation der keramischen Masse gemäß den Zusammensetzungen (Sr₁_ₓLaₓ)TiO₃ ^{.} yTiO_{2'} Sr(T_{1-X}Nb_{X})O₃ ^{.} yTi02 oder Sr(T_{1-X}W_{X})O₃ ^{.} yTiO₂ mit 0,000 5 < x < Löslichkeitsgrenze in der Perowskitphase und y = 0,001 bis 0,02 ist darauf zu achten, daß der Ti0₂-Überschuß mit 0,001 bis 0,02 deshalb gewählt ist, um stets einen geringen Überschuß von Ti⁴⁺-lonen zu haben. Hierdurch wird bei einer Sinterung oberhalb von 1 400 °C eine flüssige Sinterphase mit dem SrTi0₃ gebildet - es ist anzunehmen, daß es sich hierbei um das bei ≈ 1 440 °C auftretende Eutektikum SrTi0₃-Ti0₂ handelt, das durch den Zusatz von Dotierstoffen auch bei niedrigeren Temperaturen auftreten kann. Eine flüssige Sinterphase dieser Art begünstigt ein grobkörniges Kornwachstum, was, wie bereits dargelegt, erwünscht ist.

Die Rohstoffe werden in einer Menge, die der gewünschten Zusammensetzung entspricht, eingewogen und 2 h in einer Kugelmühle, z. B. aus Achat, naß gemischt. Anschließend erfolgt eine Vorsinterung 15 h bei 1 150 °C. Die vorgesinterten Pulver werden abermals naß aufgemahlen (1 h in einer Kugelmühle, z. B. aus Achat). Anschließend wird das Mahlgut getrocknet, und die so erhaltenen Pulver werden dann mit Hilfe eines geeigneten Bindemittels, z. B. eine 10 %ige wässerige Polyvinylalkohollösung, granuliert. Das Granulat wird zu für keramische Widerstände geeigneten Formkörpern, z. B. zu Scheiben eines Durchmessers von - 6 mm und einer Dicke von 0,50 mm auf eine grüne Dichte (Rohdichte) von ca. 55 bis 60 % der theoretischen Dichte verpreßt. Anschließend folgt die Sinterung der Preßlinge bei einer Temperatur von 1 460 °C über eine Dauer von 4 h in einer reduzierenden Atmosphäre. Die Atmosphäre kann z. B. aus mit Wasserdampf gesättigtem Mischgas aus 90 Vol.% N₂ und 10 Vol.% H₂ bestehen. Da der Sauerstoffpartialdruck des Mischgases bestimmt wird durch das Verhältnis der beiden partialdrucke p_{H2}/pHO, wurde das Mischgas mit H₂O bei = 25 °C gesättigt, um eine stets vergleichbare Reduktionsatmosphäre zu schaffen.

In bezug auf die Sinterung ist beachtlich, daß grobkörnige Gefüge vorzugsweise bei Sintertemperaturen oberhalb 1 440 °C auftreten. Die reduzierende Sinterung soll in einem dichtschließenden Ofen erfolgen, z. B. ist ein Rohrofen geeignet. Überschüssiges Reduziergas soll zweckmäßigerweise über einen Blasenzähler abströmen, um eine stets gleichbleibende Sinteratmosphäre zu schaffen.

Auf diese Weise hergestellte Sinterkörper sind halbleitend und zeigen keine offene Porosität mehr.

### 2. Herstellung der Isolierschichten an den Kornrandbereichen der polykristallinen Perowskitphase :

Die isolierenden Kornrandschichten werden durch Eindiffundieren mindestens eines geschmolzenen Metalloxids oder mindestens einer Metalloxid-Verbindung, z. B. Bi₂0₃ oder Bleigermanat Pb₅Ge₃O₁₁, an Luft erzeugt. Das Metalloxid oder die Metalloxid-Verbindung wird zunächst in einem Binder auf der Basis von Polyvinylacetat suspendiert und auf die bereits gesinterte keramik aufgebracht. Anschließend wird das suspendierte Metalloxid oder die suspendierte Metalloxid-Verbindung bei einer Temperatur, bei der diese in geschmolzenem Zustand vorliegen, in den Sinterkörper durch einen Temperprozeß eingebrannt. Bei dem verwendeten Metalloxid Bi₂0₃ (Schmelzpunkt : ≈ 825 °C) oder der Metalloxid-Verbindung PbₛGe₃0₁₁ (Schmelzpunkt : ≈ 710°C) wurde als minimale Tempertemperatur eine Temperatur geringfügig oberhalb des Schmelzpunktes des verwendeten Metalloxids oder der verwendeten Metalloxid-Verbindung ermittelt. Die Mengen der in den Sinterkörper eindiffundierten Metalloxide oder Metalloxid-Verbindungen wurden jeweils in Parallelversuchen durch Wägung der Sinterkörper vor dem Aufbringen der Suspension, nach dem Ausbrennen des Binders an Luft bei 600 °C und nach dem Tempern bestimmt.

Das Tempern wurde auf unterschiedliche Weise ausgeführt :
a) bei einer festen Temperzeit von 120 min wurden jeweils unterschiedliche Sinterkörper auf Temperaturen von 900 °C, 1 000 °C, 1 100 °C, 1 200 °C und 1 300 °C erhitzt ;
b) bei einer festgelegten Temperatur von 1100 °C wurden jeweils unterschiedliche Sinterkörper über eine Dauer von 5 min, 30 min, 60 min, 120 min und 240 min getempert ;
c) die Sinterkörper wurden über eine Temperdauer von 120 min bei einer Tempertemperatur von 1 200 °C erhitzt (Standardbedingungen).

Für alle Versuche betrugen die Aufheiz- und Abkühlzeiten einheitlich 100 min.

### 3. Herstellung von spannungsabhängigen Widerständen :

Auf wie oben beschrieben präparierte Sinterkörper wurden zur Bildung eines Widerstandsbauelementes Elektroden aus geeigneten Metallen, vorzugsweise aus Gold, z. B. durch Aufdampfen, angebracht. Zur besseren Haftung des Elektrodenmetalls empfiehlt es sich, auf den keramischen Sinterkörper zunächst eine geeignete Haftschicht als Zwischenschicht zwischen Keramik und Elektrodenmetall aufzubringen ; z. B. ist eine Cr-Ni-Schicht geeignet.

Anmerkungen zu speziellen Zusammensetzungen :
(Sr_{1-X}La_{X})TiO₃ · yTiO₂ (0,000 5 < x < Löslichkeitsgrenze des La in der Perowskitphase ; y = 0,001 bis 0,02) : wird x < 0,000 5, oxidieren die zu sinternden Körper zu schnell, die Reproduzierbarkeit der Resultate ist nicht mehr gewährleistet.

Die Obergrenze von x ergibt sich aus der Löslichkeitsgrenze des La in der Perowskitphase. Optimale Ergebnisse wurden erreicht mit Sinterkörpern, die ein Gefüge mit Körnern eines Durchmessers von 80 bis 120 µm hatten mit x = 0,₀₁ und y = 0,01 bei einer Sinterptemperatur von 1 460 °C in reduzierender Atmosphäre.

Sr(Ti_{1-X}Nb_{X})O₃ · yTiO₂ (0,000 5 < x < Löslichkeitsgrenze des Nb in der Perowskitphase ; y = 0,001 bis 0,02) :
für die Untergrenze von x gilt das gleiche, wie oben zu den La-Dotierungen ausgeführt ; ab x = 0,03 und mehr wurden homogene Mikrostrukturen nicht mehr reproduzierbar beobachtet. Optimale Ergebnisse wurden erreicht mit Sinterkörpern, die ein Gefüge mit Körnern eines Durchmessers von 60 bis 80 µm hatten mit x = 0,01 und y = 0,01 bei einer Sintertemperatur von 1 460 °C in reduzierender Atmosphäre.

Sr(Ti_{1-X}W)O₃ · yTiO₂ (0,000 5 < x < Löslichkeitsgrenze des W in der Perowskitphase ; y = 0,001 bis 0,02) :
für die Untergrenze von x gilt das gleiche, wie oben zu den La-Dotierungen ausgeführt ; ab x ≈ 0,01 wurden überwiegend feinkörnigere Mikrostrukturen beobachtet, ab x ≈ 0,06 und mehr tritt zunehmend eine Ausscheidung von Fremdphasen in der Mikrostruktur auf, die aus SrW0₄ und TiO₂ besteht. Optimale Ergebnisse wurden erreicht mit Sinterkörpern, die ein Gefüge mit Körnern eines Durchmessers von 60 bis 80 µm hatten mit x = 0,004 und y = 0,01 bei einer Sintertemperatur von 1 460 °C in reduzierender Atmosphäre.

### 4. Ergebnisse

Ergebnisse der Eindiffusionsversuche :
Die nachfolgenden Tabellen 1 bis 3 zeigen die Ergebnisse der Eindiffusionsversuche mit aufgebrachten Suspensionen aus Bi₂0₃ und Pb₅Ge₃O₁₁. Die für die Eindiffusionsversuche verwendeten Sinterkörper hatten einen Durchmesser von 5 mm und eine Dicke von ca. 400 µm. Bei einer relativen Dichte der Sinterkörper von 97 bis 99 % der theoretischen Dichte betrug das durchschnittliche Gewicht eines Sinterkörpers 0,04 g. Die Menge des auf die Sinterkörper aufgebrachten Metalloxids oder der Metalloxid-Verbindung in Gew.%, bezogen auf das Gewicht des Sinterkörpers, wird als m₁ und die nach dem Tempern in der Keramik vorhandene Menge als m₂ bezeichnet.

Ergebnisse der elektrischen Messungen :
Die Tabellen 1 bis 3 zeigen, daß alle Materialien, die eine Diffusionsphase aus Pb₅Ge₃O₁₁ hatten, brauchbare VDR-Effekte (VDR = voltage dependent resistor) zeigen, die sich gegenüber den Parametern der bekannten Varistoren um eine um einen Faktor > 10 niedrigere Einsatzfeldstärke bei in etwa gleichem Wert für den Stromindex β auszeichnen. Die'Tabelle 2 zeigt, daß Änderungen der Temperdauer und der Tempertemperatur keinen systematischen Einfluß auf die Werte für die Einsatzspannung und den Stromindex haben.

Unterschiedliche Einsatzspannungen des fertigen Bauelementes lassen sich jedoch durch unterschiedliche Dicke der Bauelemente einstellen.

Die mit einer Diffusionsphase aus Bi₂₀₃ behandelten Sinterkörper zeigen der normalen VDR-Abhängigkeit überlagert einen negativen Widerstandsbereich, d. h., mit zunehmendem Strom nimmt die Spannung über dem Bauelement ab, was bei bestimmten Anwendungsfällen vorteilhaft sein kann, da dies praktisch einem Wert für den Stromindex β < 0 entspricht (hierzu wird auf Fig. 2 verwiesen). Eine Überspannung wird dadurch nicht nur auf einen bestimmten Wert begrenzt, sondern es wird durch die Abnahme der Spannung über dem Bauelement mit steigendem Strom zusätzlich Energie im Bauelement absorbiert. Diese Eigenschaft der mit Bi₂0₃ behandelten Sinterkörper ist nur zum Teil durch die Erwärmung und die damit verbundene Widerstandsabnahme der Bauelemente hervorgerufen. Dies zeigt die Fig. 3, bei der die Spannung über dem Bauelement bei 1 mA und 30 mA in Abhängigkeit von der Temperatur aufgetragen wurde. Die 30 mA-Werte wurden durch kurze Stromimpulse gemessen, so daß eine Eigenerwärmung durch den Meßstrom vernachlässigbar ist.

### (Siehe Tabellen Seite 6 ff.)

## Patentansprüche

1. Spannungsabhängiger Widerstand mit einem keramischen Sinterkörper auf Basis eines polykristallinen, mit einer geringen Menge eines Metalloxids zur Erzeugung einer N-Typ-Leitfähigkeit dotierten Erdalkalimetalltitanats mit auf einander gegenüberliegenden Flächen angebrachten Elektroden, dadurch gekennzeichnet, daß der Sinterkörper aus einem Erdalkalimetalltitanat mit Perowskitstruktur der allgemeinen Formel besteht, worin bedeuten :
A = Erdalkalimetall
SE = Seltenerdmetall
Me = Metall mit einer Wertigkeit von 5 oder mehr
0,000 5 < x < Löslichkeitsgrenze in der Perowskitphase
y = 0,001 bis 0,02
und daß der Sinterkörper an seinen Korngrenzen durch Eindiffusion mindestens eines Metalloxids oder mindestens einer Metalloxid-Verbindung gebildete Isolierschichten enthält, wobei das Metalloxid oder die Metalloxid-Verbindung einen niedrigeren Schmelzpunkt hat als die Perowskitphase, die polykristalline Perowskitphase an deren Kornrandschichten gut benetzt und bei bei Betrieb des Bauelementes auftretenden Feldstärken reversible Durchbruchserscheinungen zeigt.

2. Spannungsabhängiger Widerstand nach Anspruch 1, dadurch gekennzeichnet, daß als Erdalkalimetall Strontium gewählt ist.

3. Spannungsabhängiger Widerstand nach Anspruch 1, dadurch gekennzeichnet, daß als Seltenerdmetall Lanthan gewählt ist.

4. Spannungsabhängiger Widerstand nach Anspruch 1, dadurch gekennzeichnet, daß als Metall mit der Wertigkeit 5 Niob gewählt ist.

5. Spannungsabhängiger Widerstand nach Anspruch 1, dadurch gekennzeichnet, daß als Metall mit der Wertigkeit > 5 Wolfram gewählt ist.

6. Spannungsabhängiger Widerstand nach Anspruch 1, dadurch gekennzeichnet, daß als einzudiffundierendes Metalloxid Bi₂0₃ gewählt ist.

7. Spannungsabhängiger Widerstand nach Anspruch 1, dadurch gekennzeichnet, daß als einzudiffundierende Metalloxid-Verbindung Bleigermanat PbₛGe₃0₁₁ gewählt ist.

8. Verfahren zur Herstellung eines spannungsabhängigen Widerstandes mit einem keramischen Sinterkörper auf Basis eines polykristallinen, mit einer geringen Menge eines Metalloxids zur Erzeugung einer N-Typ-Leitfähigkeit dotierten Erdalkalimetalltitanats nach einem der vorhergehenden Ansprüche, dadurch gekennzeichnet, daß zunächst der Sinterkörper mit Perowskitstruktur in reduzierender Atmosphäre hergestellt wird, daß dieser Sinterkörper anschließend an seiner Oberfläche zur Bildung einer Isolierschicht an den Kornrandschichten der polykristallinen Perowskitphase mit einer mindestens ein Metalloxid oder eine Metalloxid-Verbindung enthaltenden Suspension bedeckt wird, wobei das Metalloxid oder die Metalloxid-Verbindung einen niedrigeren Schmelzpunkt hat als die Perowskitphase, die polykristalline Perowskitphase an deren Kornrandschichten gut benetzt und bei bei Betrieb des Bauelementes auftretenden Feldstärken reversible Durchbruchserscheinungen zeigt, wonach der Sinterkörper in oxidierender Atmosphäre, vorzugsweise in Luft, bei einer Temperatur, die über dem Schmelzpunkt der Suspensionskomponente(n) liegt, getempert wird.

9. Verfahren nach Anspruch 8, gekennzeichnet durch folgende Verfahrensschritte :
a) Mahlen eines Gemisches der Ausgangssubstanzen für ein Erdalkalimetalltitanat mit Perowskitstruktur mit einem dotierend wirkenden Zusatz eines Metalloxids zur Erzeugung einer N-Typ-Leitfähigkeit nach den Formeln worin bedeuten :
A = Erdalkalimetall
SE = Seltenerdmetall
Me = Metall mit einer Wertigkeit von 5 oder mehr
0,000 5 < x < Löslichkeitsgrenze in der Perowskitphase
y = 0,001 bis 0,02 ;
b) Vorsintern des Mahlgutes gemäß Schritt a) 2 bis 20 h im Temperaturbereich von 1 050 bis 1 350 °C in Luft;
c) Mahlen und Granulieren des Sintergutes gemäß Schritt b) mit einem geeigneten Bindemittel ;
d) Verpressen des Mahlgutes nach Schritt c) zu einem für einen Widerstand geeigneten Formkörper ;
e) Sintern des Formkörpers gemäß Schritt d) 1 bis 10 h bei einer Temperatur im Bereich von 1 400 bis 1 500 °C in reduzierender Atmosphäre ;
f) Aufbringen der das (die) Metalloxid(e) oder die Metalloxid-Verbindung(en) enthaltenden Suspension auf die Oberfläche des Sinterkörpers gemäß
g) Eindiffundieren der Suspensionskomponente(n) gemäß Schritt f) in den Sinterkörper bei Temperaturen oberhalb der Schmelztemperatur der jeweiligen Suspensionskomponente(n) in oxidierender Atmosphäre, vorzugsweise in Luft ;
h) Aufbringen von Metallelektroden auf einander gegenüberliegenden Flächen des Sinterkörpers gemäß Schritt g).

10. Verfahren nach Anspruch 9, dadurch gekennzeichnet, daß das Erdalkalimetalltitanat durch Umsetzung von SrC0₃ mit TiO₂ im molaren Verhältnis 1 : 1,001 bis 1 : 1,02 unter Zusatz der dotierenden Metalle in Form ihrer Oxide in einer Menge von 0,05 bis maximal 60 Mol% des zu substituierenden Bestandteils nach Aufmahlen und Vorsintern 15 h bei 1 150 °C in Luft gebildet wird.

11. Verfahren nach Anspruch 9, dadurch gekennzeichnet, daß als dotierendes Metalloxid La203 eingesetzt wird.

12. Verfahren nach Anspruch 9, dadurch gekennzeichnet, daß als dotierendes Metalloxid Nb₂O₅ eingesetzt wird.

13. Verfahren nach Anspruch 9, dadurch gekennzeichnet, daß als dotierendes Metalloxid W0₃ eingesetzt wird.

14. Verfahren nach Anspruch 9, dadurch gekennzeichnet, daß als Bindemittel eine 10 %ige wässerige Polyvinylalkohollösung eingesetzt wird.

15. Verfahren nach Anspruch 9, dadurch gekennzeichnet, daß der Formkörper gemäß Schritt d) 4 h bei einer Temperatur von 1 460 °C in einer reduzierenden Atmosphäre bestehend aus mit Wasserdampf gesättigtem Mischgas aus 90 Vol.% N₂ und 10 Vol.% H₂ gesintert wird.

16. Verfahren nach Anspruch 15, dadurch gekennzeichnet, daß das Mischgas mit H₂0 bei ≈ 25 °C gesättigt wird.

17. Verfahren nach Anspruch 9, dadurch gekennzeichnet, daß als einzudiffundierendes Metalloxid gemäß Schritt f) Bi₂0₃, suspendiert in Polyvinylacetatlösung, eingesetzt wird.

18. Verfahren nach Anspruch 9, dadurch gekennzeichnet, daß als einzudiffundierende Metalloxid-Verbindung gemäß Schritt f) Bleigermanat PbₛGe₃0₁₁, suspendiert in Polyvinylacetatlösung, eingesetzt wird.

## Claims

1. A voltage-dependent resistor having a ceramic sintered body formed of a polycrystalline alkaline earth metal titanate doped with a small quantity of a metal oxide so as to produce an N-type conductivity having electrodes provided on oppositely located surfaces, characterized in that the sintered body comprises an alkaline earth metal titanate having a perovskite structure of the general formula wherein
A = alkaline earth metal
SE = rare earth metal,
Me = metal having a valency of 5 or more
0.000 5 < x < solubility limit in the perovskite phase
y = 0.000 1 to 0.02
and that the sintered body comprises insulating layers at its grain boudaries, which are formed by indiffusion of at least a metal oxide or at least a metal oxide compound, which metal oxide or metal oxide compound has a lower melting point than the perovskite phase, which properly wets the grain boundary layers of the polycrystalline perovskite phase, and which exhibits reversible breakdown phenomena at field strengths occurring during operation of the component.

2. A voltage-dependent resistor as claimed in claim 1, characterized in that strontium is chosen as an alkaline earth metal.

3. A voltage-dependent resistor as claimed in claim 1, characterized in that lanthanum is chosen as a rare earth metal.

4. A voltage-dependent resistor as claimed in claim 1, characterized in that niobium is chosen as a metal having the valency 5.

5. A voltage-dependent resistor as claimed in claim 1, characterized in that tungsten is chosen as a metal having the valency > 5.

6. A voltage-dependent resistor as claimed in claim 1, characterized in that Bi₂0₃ is chosen as a metal oxide to be indiffused.

7. A voltage-dependent resistor as claimed in claim 1, characterized in that leadgermanate Pb₅Ge₃O₁₁ is chosen as a metal oxide compound to be indiffused.

8. A method of manufacturing a voltage-dependent resistor having a ceramic sintered body formed of a polycrystalline alkaline earth metal titanate doped with a small quantity of a metal oxide so as to produce an N-type conductivity, as claimed in any one of the preceding claims, characterized in that first the sintered body having a perovskite structure is manufactured in a reducing atmosphere, that subsequently, in order to form an insulating layer at the grain boundary layers of the polycrystalline perovskite phase, the surface of said sintered body is covered with a suspension comprising at least a metal oxide or a metal oxide compound, which metal oxide or metal oxide compound has a lower melting point than the perovskite phase, properly wets the grain boundary layers of the polycrystalline perovskite phase and exhibits reversible breakdown phenomena at field strengths occurring during operation of the component, after which the sintered body is tempered in an oxidizing atmosphere, preferably in air, at a temperature above the meltingpoint of the suspension component(s).

9. A method as claimed in claim 8, characterized by the following operational steps :
a) grinding a mixture of the starting substances for an alkaline earth metal titanate having perovskite structure with an addition of a metal oxide having a doping effect so as to produce an N-type conductivity according to the formula : wherein :
A = alkaline earth metal
SE = rare earth metal
Me = metal having a valency of 5 or more 0.000 5 < x < solubility limit in the perovskite phase
y = 0.001 to 0.02 ;
b) pre-sintering the ground material according to step a) for 2 to 20 hours in the temperature range from 1 050 to 1 350 °C in air;
c) grinding and granulating the sintered material according to step b) with a suitable binder ;
d) compressing the ground material according to step c) to form a moulded body suitable for a resistor ;
e) sintering the moulded body according to step d) for 1 to 10 hours at a temperature in the range from 1 400 to 1 500 °C in a reducing atmosphere ;
f) providing the suspension containing the metal oxide(s) or the metal oxide compound(s) on the surface of the sintered body according to e) ;
g) indiffusing the suspension component(s) according to step f) into the sintered body at temperature above the melting temperature of the individual suspension component(s) in an oxidizing atmosphere, preferably in air;
h) providing metal electrodes on oppositely located surfaces of the sintered body according to step g).

10. A method as claimed in claim 9, characterized in that the alkaline earth metal titanate was formed by conversion of SrC0₃ with Ti0₂ in the molar ratio 1 : 1.001 to 1 : 1.02 while adding to doping metals in the form of their oxides in a quantity of 0.05 to at most 60 mol.% of the constituent to be substituted after grinding and presintering at 1 150 °C in air for 15 hours.

11. A method as claimed in claim 9, characterized in that La₂0₃ is used as a doping metal oxide.

12. A method as claimed in claim 9, characterized in that Nb₂0₅ is used as a doping metal oxide.

13. A method as claimed in claim 9, characterized in that W0₃ is used as a doping metal oxide.

14. A method as claimed in claim 9, characterized in that a 10 % aqueous polyvinyl alcohol solution is used as a binder.

15. A method as claimed in claim 9, characterized in that the moulded body according to step d) is sintered for 4 hours at a temperature of 1 460 °C in a reducing atmosphere consisting of a water vapour- saturated gaseous mixture of 90 % by volume of N₂ and 10 % by volume of H₂.

16. A method as claimed in claim 15, characterized in that the gaseous mixture is saturated with H₂0₂ at % 25 °C.

17. A method as claimed in claim 9, characterized in that Bi₂0₃ suspended in polyvinyl acetate solution is used as a metal oxide to be diffused according to step f).

18. A method as claimed in claim 9, characterized in that lead germanate Pb₅Ge₃O₁₁ suspended in polyvinyl acetate solution is used as a metal oxide compound to, be diffused according to step f).

## Revendications

1. Résistance dépendant de la tension présentant un corps fritté céramique à base d'un titanate de métal alcalino-terreux polycristallin dopé à l'aide d'une petite quantité d'un oxyde métallique pour obtenir une conductivité de type N, présentant des électrodes appliquées sur des faces situées vis-à-vis, caractérisée en ce que le corps fritté est constitué par un titanate d'un métal alcalino-terreux présentant la structure de Perowskite répondant à la formule générale : formule dans laquelle
A = métal alcalino-terreux
SE = métal des terres rares
Me = métal présentant une valence de 5 ou plus
0.000 5 < x < limite de solubilité dans la phase de Perowskite y = 0.001 à 0.02
et qu'à ses limites des grains, le corps présente des couches isolantes formées par diffusion d'au moins un oxyde métallique ou moins un composé d'oxyde métallique, l'oxyde métallique ou le composé d'oxyde métallique présentant un point de fusion inférieur à celui de la phase de Perowskite, qui mouille convenablement les couches de limite des grains de la phase de Perowskite polycristalline et qui présente des phénomènes de claquage réversibles dans le cas des intensités de champ se produisant pendant le fonctionnement du composant.

2. Résistance dépendant de la tension selon la revendication 1, caractérisée en ce que du strontium est choisi comme métal alcalino-terreux.

3. Résistance dépendant de la tension selon la revendication 1, caractérisée en ce que du lanthane est choisi comme métal des terres rares.

4. Résistance dépendant de la tension selon la revendication 1, caractérisée en ce que du niobium est choisi comme métal présentant la valence 5.

5. Résistance dépendant de la tension selon la revendication 1, caractérisée en ce que du tungstène est choisi comme métal présentant la valence > 5.

6. Résistance dépendant de la tension selon la revendication 1, caractérisée en ce que du B1₂0₃ est choisi comme oxyde métallique à diffuser.

7. Résistance dépendant de la tension selon la revendication 1, caractérisée en ce que du germanate de plomb Pb₅Ge₃O₁₁ est choisi comme composé d'oxyde métallique à diffuser.

8. Procédé permettant de réaliser une résistance dépendant de la tension, comportant un corps fritté céramique à base d'un titanate de métal alcalino-terreux polycristallin dopé à l'aide d'une petite quantité d'un oxyde métallique pour l'obtention d'une conductivité de type N selon l'une des revendications précédentes, caractérisé en ce que d'abord le corps fritté présentant la structure de Perowskⁱte est réalisée dans une atmosphère réductrice, puis, que ce corps fritté est recouvert d'une couche isolante aux limites des grains de la phase de Perowskite polycristalline à l'aide d'une suspension contenant au moins un oxyde métallique ou un composé d'oxyde métallique, l'oxyde métallique ou le composé d'oxyde métallique présentant un point de fusion plus bas que celui de la phase de Perowskite, et mouille convenablement les couches de limites des grains de la phase de Perowskite polycristalline et présente des phénomènes de claquage réversibles dans le cas des intensités de champ se produisant pendant le fonctionnement du composant, après quoi le corps fritté est recuit dans une atmosphère oxydante, de préférence de l'air, à une température qui est supérieure au point de fusion du ou des composant(s) de la suspension.

9. Procédé selon la revendication 8, caractérisé par les étapes de fabrication suivantes :
a) broyage d'un mélange des substances de départ pour un titanate de métal alcalino-terreux présentant la structure de Perowskite, à l'aide d'une addition à effet de dopage d'un oxyde métallique pour l'obtention d'une conductivité de type N répondant à la formule formule dans laquelle:
A = métal alcalino-terreux
SE = métal des terres rares
Me = métal présentant une valence de 5 ou plus
0,000 5 < x < limite de solubilité dans la phase de Perowskite
y = 0.001 à 0,02 ;
b) préfrittage de la matière broyée selon l'étape a) pendant 2 à 20 heures dans la gamme de températures comprise entre 1 050 à 1 350 °C dans de l'air ;
c) broyage et granulation de la matière frittée selon l'étape b) avec un liant approprié ;
d) compression de la matière broyée selon l'étape c) de façon à obtenir un corps façonné approprié pour une résistance ;
e) frittage du corps façonné selon l'étape d) pendant 1 à 10 heures à une température située dans la gamme de 1 400 à 1 500 °C dans une atmosphère réductrice ;
f) application de la suspension contenant l'oxyde métallique ou les oxydes métalliques ou le composé d'oxyde métallique ou les composés d'oxyde métallique sur la surface du corps fritté selon l'étape e) ;
g) diffusion du composant ou des composants de la suspension selon l'étape f) dans le corps fritte à des températures supérieures à la température de fusion du composant ou des composants de suspension instantané(s) dans une atmosphère oxydante, de préférence de l'air ;
h) application d'électrodes métaliques sur des faces situées vis-à-vis du corps fritté selon l'étape g)^{.}

10. Procédé selon la revendication 9, caractérisé en ce que le titanate de métal alcalino-terreux est formé par décomposition de SrC0₃ avec Ti0₂ dans le rapport molaire 1 : 1,001 à 1 : 1,02 avec addition des métaux de dopage sous forme de leurs oxydes dans une quantité de 0,05 à au maximum 60 % en moles du composant à substituer après broyage et préfrittage pendant 15 heures à 1 150 °C dans de l'air.

11. Procédé selon la revendication 9, caractérisé en ce que La₂0₃ est utilisé comme oxyde métallique de dopage.

12. Procédé selon la revendication 9, caractérisé en ce que Nb₂0₅ est utilisé comme oxyde métallique de dopage.

13. Procédé selon la revendication 9, caractérisé en ce que W0₃ est utilisé comme oxyde métallique de dopage.

14. Procédé selon la revendication 9, caractérisé en ce qu'une solution aqueuse d'alcool polyvinylique à 10 % est utilisée comme liant.

15. Procédé selon la revendication 9, caractérisé en ce que le corps façonné selon l'étape d) est fritté pendant 4 heures à une température de 1 460 °C dans une atmosphère réductrice constituée par un mélange gazeux saturé de vapeur d'eau et constitué par 90 % en volume de N₂ et 10 % en volume de H₂.

16. Procédé selon la revendication 15, caractérisé en ce que le mélange gazeux est saturé avec H₂0 à - 25 °C.

17. Procédé selon la revendication 9, caractérisé en ce que comme oxyde métallique à diffuser selon l'étape f) est utilisé Bi₂O₃ mis en suspension dans une solution d'acétate polyvinylique.

18. Procédé selon la revendication 9, caractérisé en ce comme composé d'oxyde métallique à diffuser selon l'étape f) est utilisé du germanate de plomb Pb₅Ge₃O₁₁ mis en suspension dans une solution d'acétate polyvinylique.
